# EUROPÄISCHE PATENTSCHRIFT

(11) **EP 2 906 733 B1**
(45) Veröffentlichungstag und Bekanntmachung des Hinweises auf die Patenterteilung: **24.08.2016**
(21) Anmeldenummer: 12780079.5
(22) Anmeldetag: 10.10.2012
(51) Int. Cl.: C22C 9/04

(54) **WERKSTOFF FÜR ELEKTRISCHE KONTAKTBAUTEILE**
MATERIAL FOR ELECTRIC CONTACT COMPONENTS
MATÉRIAU POUR DES PIÈCES DE CONTACT ÉLECTRIQUES

(43) Veröffentlichungstag der Anmeldung: 19.08.2015
(73) Patentinhaber: KME Germany GmbH & Co. KG, 49074 Osnabrück (DE)
(72) Erfinder: RODE, Dirk, 49088 Osnabrück (DE); HELMENKAMP, Thomas, 49084 Osnabrück (DE); SCHULZE, Hark, 49205 Hasbergen (DE); RUMBACH, Albert, 52066 Aachen (DE); JÜSTEN, Johann, 52249 Eschweiler (DE)
(74) Vertreter: Griepenstroh, Jörg
(86) Internationale Anmeldenummer: PCT/DE2012/100316
(87) Internationale Veröffentlichungsnummer: WO 2014/056466

(56) Entgegenhaltungen:
- WO-A2-2012/058628
- US-A- 4 362 579
- US-A1- 2002 057 985
- US-A1- 2009 239 094

## Beschreibung

Die Erfindung betrifft einen Werkstoff für ein Metallband zur Fertigung von elektrischen Kontaktbauteilen gemäß den Merkmalen im Oberbegriff von Patentanspruch 1 sowie die Verwendung eines solchen Werkstoffs für ein elektrisch leitfähiges Metallband zur Fertigung elektrischer Kontaktbauteile gemäß den Merkmalen von Patentanspruch 5.

Kontaktbauteile finden im Bereich der Elektrotechnik sowie der Elektronik vielfältige Einsatzmöglichkeiten. Als mechanisch miteinander verbindbare sowie trennbare Verbindungselemente besteht deren Hauptaufgabe in der Herstellung eines elektrisch leitfähigen Kontakts. Neben dem Schließen von Stromkreisen sind so auch direkte Kopplungen mit elektronischen Bauelementen realisierbar.

Die jeweilige Ausgestaltung orientiert sich sowohl an länderspezifischen Normen als auch an den zu erfüllenden Anforderungen im Einsatzbereich.

Insbesondere in Form von Hand lösbarer elektrischer Steckkontakte sind somit auch erhöhte Anforderungen an deren mechanische Belastbarkeit gestellt.

Hochwertige Steckkontakte weisen einen stabilen Kontaktwiderstand auf, bei denen der Erhalt des geringen Übergangswiderstandes im Vordergrund steht. Eine Veränderung des Kontaktwiderstandes ist zumeist auf das elektrische Durchbrechen von Korrosions- oder Fremdschichten zurückzuführen. Um eine möglichst haltbare Kontaktoberfläche für derartige Kontaktbauteile zu erhalten, weisen diese oftmals eine Zinn- oder Chrombeschichtung bis hin zu einer Silber- oder Goldbeschichtung auf.

Für die Herstellung derartiger Steckkontakte finden zumeist Metallbänder aus einer Kupferlegierung Verwendung, aus denen die jeweiligen Formen ausgestanzt werden. Je nach verwendeter Menge der Legierungspartner Zink oder Zinn handelt es sich dann entweder um Messing oder knetbare Bronze, wie beispielsweise CuSn4 bis CuSn8. Letzterer. Werkstoff weist eine hervorragende Biegbarkeit bei mittlerer Festigkeit auf. Da es sich hierbei um mischkristall- und kaltverfestigte Werkstoffe handelt, ist deren Beständigkeit gegenüber Relaxation allerdings relativ niedrig. Zudem nimmt die Biegbarkeit bei hohen Festigkeitszuständen > R700 (Rₘ ≥ 700 MPa, DIN EN 1173/95) deutlich ab, was sich in größeren Biegeradien mit stärkerer Rissbildung niederschlägt.

Da es sich bei elektrischen Kontaktbauteilen um Massenartikel handelt, sind die Einkaufspreise für den jeweiligen Grundwerkstoff von hoher Bedeutung. Ausschlaggebend ist der jeweilige Gehalt an Kupfer innerhalb der Legierung. Aufgrund des hohen Zinkanteils in Messing weisen Kupferlegierungen mit einem hohen Kupferanteil daher einen demgegenüber um rund 20 % höheren Preis auf.

Aus der JP 2008/208466 A ist eine Kupferlegierung für Steckkontakte bekannt, welche einen Zinkanteil (Zn) in Gew.-% von 23 % bis 28 % aufweist. Weitere folgende Bestandteile sind mit mindestens 0,01 % vertreten, wobei Silizium (Si) bis maximal 3 % reicht, während Nickel (Ni) einen Anteil von bis zu 5 % ausmacht.

Die JP 2009/013499 A offenbart ebenfalls einen Kupferwerkstoff für Steckkontakte mit einem Anteil an Zink (Zn) in Gew.-% von 20 % bis 41 %. Der Anteil an Nickel (Ni) reicht dabei von 0,1 % bis 5,0 %, wobei der Zinnanteil (Sn) von 0,5 % bis 5,0 % beträgt.

Die DE 103 08 779 B3 zeigt eine bleifreie Kupferlegierung sowie deren Verwendung auf. Deren Bestandteile in Gew.-% liegen für Kupfer (Cu) bei wenigstens 60 % bis maximal 70 % und damit recht hoch. Demgegenüber wird ein Anteil an Nickel (Ni) von 0,01 % bis 0,5 % vorgeschlagen, während sich der Anteil an Zinn (Sn) von 0,5 % bis 3,5 % bewegt. Ein möglicher Anteil an Silizium (Si) kann von 0,01 % bis 0,5 % reichen.

US 4 362 579 offenbart einen Kupferwerkstoff für elektrischen Teile aus 0.4-8 Ni, 0.1-3 Si, 10-35 Zn und Rest Kupfer.

Insbesondere der hohe Anteil an Kupfer zieht recht hohe Einkaufspreise für den Grundwerkstoff mit sich. Weiterhin bieten auch die Anteile der weiteren Legierungspartner in Bezug auf verbesserte Werkstoffeigenschaften noch Raum für Verbesserungen.

Der vorliegenden Erfindung liegt daher die Aufgabe zugrunde, einen Werkstoff für ein Metallband zur Fertigung von elektrischen Kontaktbauteilen dahingehend zu verbessern, dass dieser trotz kostengünstiger Anteile seiner einzelnen Legierungspartner die notwendigen Eigenschaften zur Verwendung für ein elektrisch leitfähiges Material zur Fertigung von elektrischen Kontaktbauteilen erfüllt.

Die Lösung dieser Aufgabe besteht nach der Erfindung in einem Werkstoff für ein Metallband zur Fertigung von elektrischen Kontaktbauteilen gemäß den Merkmalen von Patentanspruch 1.

Hiernach wird ein Werkstoff für ein Metallband zur Fertigung von elektrischen Kontaktbauteilen, insbesondere von Steckkontakten, vorgeschlagen, bestehend aus einer aushärtbaren Legierung mit Anteilen in Gew.-% an

| | |
|---|---|
| Zink (Zn) | von 25,0 % bis 33,0 %, |
| Zinn (Sn) | von 0,5 % bis 1,2 % sowie |
| Nickel (Ni) | von 0,8 % bis 2,5 % und |
| Silizium (Si) | von 0,1 % bis 0,6 %. |

Zudem kann der Werkstoff optional wenigstens ein Element aus der folgenden Gruppe aufweisen:
Phosphor (P), Bor (B), Silber (Ag), Mangan (Mn), Chrom (Cr), Aluminium (Al), Magnesium (Mg), Eisen (Fe), Zirkon (Zr) oder Arsen (As).

Sofern alle Elemente aus der Gruppe vorhanden sind, bilden diese einen maximalen Gesamtanteil von 4,55 % des Werkstoffs. Grundsätzlich weist keines der Elemente aus der Gruppe bei seinem Vorhandensein einen 0,8 % überschreitenden Anteil an der Gesamtlegierung auf.

Der Rest des Werkstoffs wird aus Kupfer (Cu) sowie erschmelzungsbedingten Verunreinigungen gebildet. Weiterhin kann der Anteil an Nickel (Ni) zumindest teilweise durch Cobalt (Co) ersetzt sein. Somit kann Nickel (Ni) auch zu 100% und somit vollständig durch Cobalt (Co) ersetzt sein. Das Verhältnis der Anteile von Nickel (Ni) und/oder Cobalt (Co) zu dem Element Silizium (Si) reicht von 3,5 : 1 bis 7,5 : 1.

Das Metallband zur Fertigung von elektrischen Kontaktbauteilen besteht aus der aushärtbaren Legierung CuZn30Sn1Ni1Si0,2.

Der besondere Vorteil liegt neben dem hohen Gehalt an Zink (Zn) und dem damit einhergehenden günstigen Herstellungspreis in der gesteigerten Festigkeit des Werkstoffs. Gegenüber Kupfer beruht die erhöhte Festigkeit auf der Mischkristallbildung. Die so erreichte Verfestigung ist eine der möglichen festigkeitssteigernden Vorgänge, um aus einem ansonsten relativ weichen Metall einen harten Werkstoff zu erhalten.

Weiterhin lässt sich durch die Ausscheidungshärtung mit Nickel (Ni) - Siliziden eine deutlich höhere Festigkeit bei guten Dehnungen und damit erhöhter Biegbarkeit erzielen. Dies insbesondere gegenüber reinen mischkristallverfestigten und kaltverfestigten Sondermessingen, wie beispielsweise CuZn25Sn1. Auf diese Weise lässt sich auch in hohen Festigkeitszuständen wie z. B. bei R780 (Rₘ ≥ 780 MPa) noch eine Bruchdehnung A₅₀ von > 3 % erzielen (DIN 50125). Dabei ist die Relaxationsbeständigkeit deutlich besser als bei CuSn4 und CuZn25Sn1.

Vorteilhafte Weiterbildungen des grundsätzlichen Erfindungsgedankens sind Gegenstand der abhängigen Patentansprüche 2 bis 7.

**Hiernach kann der bevorzugte Anteil in Gew.-% an**

| | |
|---|---|
| Zink (Zn) | von 27,0 % bis 31,0 %, |
| Zinn (Sn) | von 0,5 % bis 1,2 % sowie |
| Nickel (Ni) | von 0,8 % bis 2,0 % und |
| Silizium (Si) | von 0,1 % bis 0,6 % |

betragen.

Es kann der Anteil an Nickel (Ni) zumindest teilweise durch Cobalt (Co) ersetzt sein.

Für eine optimale Ausscheidungshärtung ist ein Verhältnis von Nickel (Ni) und/oder Cobalt (Co) zu Silizium (Si) von 3,5 : 1 bis 7,5 : 1 einzuhalten. Vorzugsweise kann dieses Verhältnis von 4,0 : 1 bis 5,0 : 1 betragen.

Die optionale Anwesenheit einzelner Elemente aus der Gruppe in Anteilen in Gew.-% beträgt bei ihrem Vorhandensein bevorzugt:

| | |
|---|---|
| Phosphor(P) | von 0,001 % bis 0,05 %, |
| Bor (B) | von 0,02 % bis 0,5 %, |
| Silber (Ag) | von 0,02 % bis 0,5 %, |
| Mangan (Mn) | von 0,03 % bis 0,8 %, |
| Chrom (Cr) | von 0,01 % bis 0,7 %, |
| Aluminium (Al) | von 0,02 % bis 0,5 %, |
| Magnesium (Mg) | von 0,01 % bis 0,4 %, |
| Eisen (Fe) | von 0,01 % bis 0,6 % sowie |
| Zirkon (Zr) | von 0,01 % bis 0,4 % und |
| Arsen (As) | von 0,001 % bis 0,1 %. |

Die in der Gruppe enthaltenen Elemente können optional in dem vorliegenden Werkstoff vorhanden sein. So können Phosphor (P) und/oder Bor (B) in der angegebenen Menge zugegeben werden, wobei sie als Desoxidationsmittel dienen. Deren Vorhandensein bewirkt, dass der in der Schmelze gelöste freie Sauerstoff (O) gebunden wird. Auf diese Weise wird der Wasserstoffkrankheit entgegengewirkt, indem die Bildung von Gasblasen sowie Oxidationen von Legierungsbestandteilen verhindert wird.

Darüber hinaus dient Phosphor (P) dazu, die Flieseigenschaften der vorliegenden Kupferlegierung beim Gießen zu verbessern.

Bei Zugabe von Mangan (Mn) wird primär dessen verfestigende Eigenschaft auf die Kupferlegierung genutzt. Gleichzeitig dient Mangan (Mn) auch ebenfalls als Desoxidationsmittel.

Durch die Zugabe von Alumnium (Al) erhöht sich die Härte des Werkstoffs sowie dessen Dehngrenze. Die besagten positiven Erhöhungen gehen dabei ohne Verminderung der Zähigkeit des Werkstoffs einher. Insgesamt dient die Zugabe von Aluminium (Al) dazu, die Festigkeit, die Bearbeitbarkeit sowie die Verschleißbeständigkeit und die Oxidationsresistenz der Legierung bei hohen Temperaturen zu verbessern.

Die Zugabe von Chrom (Cr) und Magnesium (Mg) dient zur Verbesserung der Oxidationsresistenz bei hohen Temperaturen. Hierbei können bessere Ergebnisse erzielt werden, indem Chrom (Cr) und Magnesium (Mg) mit Aluminium (Al) gemischt werden.

Die Zugabe von Eisen (Fe) in der zuvor aufgezeigten Größenordnung wirkt kornfeinend und insgesamt verfestigend. In Verbindung mit Phosphor (P) bilden sich Eisenphosphiede.

Durch die Zugabe von Zirkon (Zr) wird die Warmumformbarkeit des Werkstoffs verbessert.

Weiterhin bewirkt die Zugabe von Arsen (As) eine Verringerung der Entzinkungsneigung.

Im Ergebnis wird ein Kupferwerkstoff aufgezeigt, welcher aufgrund seines geringen Kupferanteils eine kostengünstige Möglichkeit zur Herstellung von elektrischen Kontaktbauteilen ermöglicht. Trotz des geringen Anteils an Kupfer (Cu) werden dennoch die notwendigen Eigenschaften zur Verwendung für ein elektrisch leitfähiges Material zur Fertigung von elektrischen Kontaktbauteilen erfüllt. Der so erzeugte Kupferwerkstoff kann in Form von Metallbändern Verwendung finden, welche zur Fertigung von elektrischen Kontaktbauteilen dienen.

Weiterhin zeigt die Erfindung eine Verwendung des Kupferwerkstoffs für ein elektrisch leitfähiges Metallband auf. Das Metallband dient zur Fertigung von elektrischen Kontaktbauteilen, insbesondere von Steckkontakten.

Je nach Anforderung kann das so verwendete Metallband oberflächlich verzinnt sein.

In einer alternativen Ausgestaltung kann das verwendete Metallband eine Zinn-Silber-Schicht (SnAg) aufweisen.

## Patentansprüche

1. Werkstoff für ein Metallband zur Fertigung von elektrischen Kontaktbauteilen, insbesondere von Steckkontakten, bestehend aus einer aushärtbaren Kupferlegierung mit folgenden Legierungskomponenten in Gewichts-%:
| | |
|---|---|
| Zink (Zn) | 25,0 % bis 33,0 % |
| Zinn (Sn) | 0,5 % bis 1,2 % |
| Nickel (Ni) | 0,8 % bis 2,5 % |
| Silizium (Si) | 0,1 % bis 0,6 %, |
optional wenigstens einem Element aus folgender Gruppe:
Phosphor (P), Bor (B), Silber (Ag), Mangan (Mn), Chrom (Cr), Aluminium (Al), Magnesium (Mg), Eisen (Fe), Zirkon (Zr) oder Arsen (As),
wobei der Anteil eines einzelnen Elements aus der Gruppe maximal 0,8 % beträgt und der Anteil aller Elemente aus der Gruppe maximal 4,55 % beträgt, Rest Kupfer (Cu) sowie erschmelzungsbedingte Verunreinigungen,
wobei Nickel (Ni) zumindest teilsweise durch Cobalt (Co) ersetzbar ist und das Verhältnis von Nickel (Ni) und/oder Cobalt (Co) zu Silizium (Si) von 3,5 : 1 bis 7,5 : 1 reicht.

2. Werkstoff nach Anspruch 1, **gekennzeichnet durch** einen Anteil in Gewichts-% an
| | |
|---|---|
| Zink (Zn) | 27,0 % bis 31,0 %, |
| Zinn (Sn) | 0,5 % bis 1,2 % |
| Nickel (Ni) | 0,8 % bis 2,0 % |
| Silizium (Si) | 0,1 % bis 0,6 %, |
wobei Nickel (Ni) zumindest teilsweise **durch** Cobalt (Co) ersetzbar ist.

3. Werkstoff nach einem der Ansprüche 1 oder 2, **dadurch gekennzeichnet, dass** das Verhältnis von Nickel (Ni) und/oder Cobalt (Co) zu Silizium (Si) von 4,0 : 1 bis 5,0 : 1 beträgt.

4. Werkstoff nach einem der Ansprüche 1 bis 3, **dadurch gekennzeichnet, dass** die optionalen Elemente in der Gruppe bei ihrem Vorhandensein den folgenden Anteilen in Gewichts-% entsprechen:
| | |
|---|---|
| Phosphor(P) | 0,001 % bis 0,05 % |
| Bor (B) | 0,02 % bis 0,5 % |
| Silber (Ag) | 0,02 % bis 0,5 % |
| Mangan (Mn) | 0,03 % bis 0,8 % |
| Chrom (Cr) | 0,01 % bis 0,7 % |
| Aluminium (Al) | 0,02 % bis 0,5 % |
| Magnesium (Mg) | 0,01 % bis 0,4 % |
| Eisen (Fe) | 0,01 % bis 0,6 % |
| Zirkon (Zr) | 0,01 % bis 0,4 % |
| Arsen (As) | 0,001 % bis 0,1 %. |

5. Verwendung eines Werkstoffs nach einem der Ansprüche 1 bis 4 für ein elektrisch leitfähiges Metallband zur Fertigung von elektrischen Kontaktbauteilen, insbesondere von Steckkontakten.

6. Verwendung eines Werkstoffs für ein elektrisch leitfähiges Metallband gemäß Anspruch 5, **dadurch gekennzeichnet, dass** das Metallband verzinnt ist.

7. Verwendung eines Werkstoffs für ein elektrisch leitfähiges Metallband gemäß Anspruch 5 oder 6, **dadurch gekennzeichnet, dass** das Metallband eine Zinn-Silber-Schicht aufweist.

## Claims

1. Material for a metal strip for producing electrical contact components, in particular plug contacts, consisting of a precipitation hardening copper alloy having the following alloying components in % wt.:
| | |
|---|---|
| Zinc (Zn) | 25.0 % to 33.0 % |
| Tin (Sn) | 0.5% to 1.2 % |
| Nickel (Ni) | 0.8 % to 2.5 % |
| Silicon (Si) | 0.1 % to 0.6 %, |
optionally at least one element from the following group:
phosphorus (P), boron (B), silver (Ag), manganese (Mn), chromium (Cr),
aluminium (Al), magnesium (Mg), iron (Fe), zirconium (Zr) or arsenic (As),
wherein the proportion of an individual element from the group is at most 0.8 % and the proportion of all elements from the group is at most 4.55 %, with the remainder copper (Cu) and impurities resulting from the melting process, wherein nickel (Ni) is at least partly replaceable by cobalt (Co) and the ratio of nickel (Ni) and/or cobalt (Co) to silicon (Si) ranges from 3.5 : 1 to 7.5 : 1.

2. Material according to claim 1, **characterised by** a proportion in % wt. of
| | |
|---|---|
| Zinc (Zn) | 27.0 % to 31.0 % |
| Tin (Sn) | 0.5 % to 1.2 % |
| Nickel (Ni) | 0.8 % to 2.0 % |
| Silicon (Si) | 0.1 % to 0.6 %, |
wherein nickel (Ni) is at least partly replaceable by cobalt (Co).

3. Material according to either of claims 1 and 2, **characterised in that** the ratio of nickel (Ni) and/or cobalt (Co) to silicon (Si) is from 4.0 : 1 to 5.0 : 1.

4. Material according to any one of claims 1 to 3, **characterised in that** the optional elements in the group when they are present correspond to the following proportions in % wt.:
| | |
|---|---|
| Phosphorus(P) | 0.001 % to 0.05 % |
| Boron (B) | 0.02 % to 0.5 % |
| Silver (Ag) | 0.02 % to 0.5 % |
| Manganese (Mn) | 0.03 % to 0.8 % |
| Chromium (Cr) | 0.01 % to 0.7 % |
| Aluminium (Al) | 0.02 % to 0.5 % |
| Magnesium (Mg) | 0.01 % to 0.4 % |
| Iron (Fe) | 0.01 % to 0.6 % |
| Zirconium (Zn) | 0.01 % to 0.4 % |
| Arsenic (As) | 0.001 % to 0.1 %. |

5. Use of a material according to any one of claims 1 to 4 for an electrically conductive metal strip for producing electrical contact components, in particular plug contacts.

6. Use of a material for an electrically conductive metal strip according to claim 5, **characterised in that** the metal strip is tinned strip.

7. Use of a material for an electrically conductive metal strip according to claim 5 or 6, **characterised in that** the metal strip has a tin-silver layer.

## Revendications

1. Matériau pour un ruban métallique destiné à la fabrication de pièces de contact électriques, en particulier de contacts enfichables, constitué d'un alliage de cuivre durcissable comportant les constituants d'alliage suivants en % en poids :
| | |
|---|---|
| zinc (Zn) | 25,0 % à 33,0 % |
| étain (Sn) | 0,5 % à 1,2 % |
| nickel (Ni) | 0,8 % à 2,5 % |
| silicium (Si) | 0,1 % à 0,6 % |
en option au moins un élément du groupe suivant :
phosphore (P), bore (B), argent (Ag), manganèse (Mn), chrome (Cr), aluminium (Al), magnésium (Mg), fer (fe), zirconium (Zr) ou arsenic (As),
dans lequel la proportion d'un élément individuel du groupe atteint au maximum 0,8 % et la proportion de tous les éléments du groupe atteint au maximum 4,55 %, le reste étant du cuivre (Cu) et des impuretés provenant de la fusion, dans lequel le nickel(Ni) peut être remplacé au moins en partie par le cobalt (Co) et le rapport du nickel (Ni) et/ou du cobalt (Co) au silicium (Si) va de 3,5:1 à 7,5:1.

2. Matériau selon la revendication 1, **caractérisé par** une proportion en % en poids de
| | |
|---|---|
| zinc (Zn) | 27,0% à 31,0% |
| étain (Sn) | 0,5 % à 1,2 % |
| nickel (Ni) | 0,8 % à 2,0 % |
| silicium (Si) | 0,1 % à 0,6 % |
dans lequel le nickel (Ni) peut être remplacé au moins en partie par du cobalt (Co).

3. Matériau selon l'une quelconque des revendications 1 ou 2, **caractérisé en ce que** le rapport du nickel (Ni) et/ou du cobalt (Co) au silicium (Si) va de 4,0:1 à 5,0:1.

4. Matériau selon l'une quelconque des revendications 1 à 3, **caractérisé en ce que** les éléments optionnels dans le groupe, lorsqu'ils sont présents, correspondent aux proportions suivantes en % en poids :
| | |
|---|---|
| phosphore (P) | 0,001 % à 0,05 % |
| bore (B) | 0,02 % à 0,5 % |
| argent (Ag) | 0,02 % à 0,5 % |
| manganèse (Mn) | 0,03 % à 0,8 % |
| chrome (Cr) | 0,01 % à 0,7 % |
| aluminium (Al) | 0,02 % à 0,5 % |
| magnésium (Mg) | 0,01 % à 0,4 % |
| fer (Fe) | 0,01 % à 0,6 % |
| zirconium (Zr) | 0,01 % à 0,4 % |
| arsenic (As) | 0,001 % à 0,1 %. |

5. Utilisation d'un matériau selon l'une quelconque des revendications 1 à 4 pour un ruban métallique électro-conducteur destiné à la fabrication de pièces de contact électriques, en particulier de contacts enfichables.

6. Utilisation d'un matériau pour un ruban métallique électro-conducteur selon la revendication 5, **caractérisée en ce que** le ruban métallique est étamé.

7. Utilisation d'un matériau pour un ruban métallique électro-conducteur selon la revendication 5 ou 6, **caractérisée en ce que** le ruban métallique comprend une couche étain-argent.
